# FASCICULE DE BREVET EUROPEEN

(11) **EP 0 801 142 B1**
(45) Date de publication et mention de la délivrance du brevet: **03.07.2002**
(21) Numéro de dépôt: 97400816.1
(22) Date de dépôt: 09.04.1997
(51) Int. Cl.: C23C 8/38, C23C 8/36

(54) **Procédé de traitement de surface d'une pièce métallique, pièce métallique obtenue et ses applications**
Oberflächenbehandlung eines Metallsubstrates, so hergestelltes Metallsubstrat und seine Anwendungen
Treatment method of a metallic substrate, metallic substrate thereby obtained and his applications

(30) Priorité: 12.04.1996 FR 9604561
(43) Date de publication de la demande: 15.10.1997
(73) Titulaire: NITRUVID, 95100 Argenteuil (FR)
(72) Inventeur: Lebrun, Jean-Paul, 78380 Bougival (FR)
(74) Mandataire: Bouget, Lucien

(56) Documents cités:
- EP-A- 0 158 271
- EP-A- 0 421 868
- WO-A-89/06288
- DD-A- 159 350
- DE-A- 2 508 907
- FR-A- 2 513 660
- PATENT ABSTRACTS OF JAPAN vol. 014, no. 017 (C-675), 16 janvier 1990 & JP 01 261213 A (IDEMITSU PETROCHEM CO LTD;OTHERS: 01), 18 octobre 1989,
- RAVEH A ET AL: "BORIDATION OF TITANIUM AND STEELS IN A LOW PRESSURE R.F. PLASMA" THIN SOLID FILMS, vol. 108, no. 2, octobre 1983, pages 39-45, XP002020406
- PATENT ABSTRACTS OF JAPAN vol. 096, no. 003, 29 mars 1996 & JP 07 300662 A (SUMITOMO METAL IND LTD), 14 novembre 1995,

## Description

La présente invention concerne un procédé de traitement de surface d'une pièce métallique, et plus particulièrement, un procédé de durcissement de surface par enrichissement en carbone ou en bore d'une couche superficielle située au voisinage d'une surface de la pièce.

Pour durcir la surface des pièces métalliques, notamment de pièces en acier, et plus particulièrement de pièces en acier inoxydable austénitique, dont la résistance à l'usure ou à l'abrasion est médiocre, il est connu d'enrichir une couche superficielle des pièces en un élément interstitiel tel que l'azote à l'aide d'un plasma froid ou d'un faisceau d'ions. On forme ainsi, à la surface de la pièce une couche d'une épaisseur de quelques dizaines ou quelques centaines de micromètres (µm) extrêmement dure et résistante à l'usure. Cette couche est une solution solide d'azote dans la matrice métallique qui présente l'inconvénient de comporter également des précipités de nitrures qui dégradent sensiblement la résistance à la corrosion de la surface. Cette dégradation de la résistance à la corrosion rend le durcissement par solution solide d'azote, impropre à l'utilisation pour de nombreuses applications, en particulier, chaque fois qu'une résistance à la corrosion est nécessaire.

En particulier, dans le cas de pièces en acier inoxydable martensitique comportant une couche superficielle durcie par de l'azote, la tenue à la corrosion des pièces peut devenir insuffisantes ; en outre, la structure de l'acier peut devenir austénitique dans la couche superficielle, ce qui n'est pas favorable pour assurer une bonne dureté.

Dans le GB-A-226122.7, on a décrit un traitement de surface d'une pièce métallique dans lequel on met en contact avec une surface de la pièce portée à une température comprise entre 270 et 550°C, une atmosphère gazeuse renfermant un élément interstitiel tel que le carbone ou l'azote, à l'état ionisé, à une pression inférieure à 1.33.10⁻² mbar (10 mtorr). Du fait de la faible pression de l'atmosphère gazeuse, la teneur de la couche superficielle en interstitiel reste faible même pour des durées de traitement de plusieurs heures.

En outre, dans certains cas, et plus particulièrement, pour les plus fortes températures de traitement des composés tels que des carbures ou des nitrures sont susceptibles de se former dans la couche superficielle, sous forme de précipités.

Dans le cas du traitement de surface d'une pièce en acier inoxydable, ces composés contiennent du chrome qui est prélevé dans la couche superficielle de la pièce en acier inoxydable. Il en résulte une dégradation de la tenue de la pièce à la corrosion.

Un but de la présente invention est de remédier à cet inconvénient en proposant un procédé de durcissement de la surface d'une pièce métallique qui ne détériore pas sa résistance à la corrosion.

Un autre but de la présente invention est de proposer un traitement de surface d'une pièce métallique qui puisse être mis en oeuvre industriellement, dans des conditions favorables en ce qui concerne les coûts et la durée du traitement .

A cet effet, l'invention a pour objet un procédé de traitement de surface d'une pièce métallique, dans lequel on introduit au moins un élément interstitiel constitué par l'un au moins des éléments carbone et bore dans une couche superficielle de la pièce voisine d'une surface de la pièce en mettant en contact avec la surface de la pièce, l'élément interstitiel à l'état activé et en faisant diffuser l'élément interstitiel dans la couche superficielle de la pièce, caractérisé en ce que :
- on porte la pièce, au moins dans sa zone superficielle, à une température comprise entre 300 et 460°C, et
- on maintient une atmosphère gazeuse renfermant l'élément interstitiel activé au contact de la surface de la pièce, à une pression comprise entre 0,5 et 200 mbars;
de manière à obtenir, dans la couche superficielle, une solution solide exempte de précipités renfermant de 5 à 50 atomes % d'élément interstitiel.
De préférence :
- la pression de l'atmosphère gazeuse au contact de la surface de la pièce pendant le traitement est comprise entre 0,5 et 20 m bars;
- l'atmosphère gazeuse est renferme au moins un composé gazeux comportant l'élément interstitiel, dans un plasma froid.
- l'atmosphère gazeuse renferme un diluant du composé gazeux constitué par l'un au moins des gaz suivants : hydrogène, argon, mélange d'hydrogène et d'argon.

Le composé gazeux peut être constitué par un hydrocarbure aliphatique ou aromatique ou par un cyclane.

Le composé gazeux peut être également constitué par du méthane et dans ce cas, l'atmosphère gazeuse peut renfermer de 5 à 30 % en volume de méthane.

Le composé gazeux peut encore être constitué par un dérivé gazeux du bore, par exemple, un diborane.

L'atmosphère gazeuse peut en outre, renfermer de l'azote ou un dérivé gazeux de l'azote tel que l'ammoniac.

Le procédé s'applique, notamment, aux pièces en alliage métallique dont la structure est cubique à face centrée, cubique centrée ou tétragonale, plus particulièrement, aux pièces en acier inoxydable austénitique ou martensitique, aux pièces en alliage à base de nickel et aux pièces en alliage à base de cobalt.

Le procédé peut s'appliquer également aux pièces en alliage métallique à base d'aluminium ou à base de titane.

La pièce métallique, obtenue, comporte une couche superficielle durcie par un élément interstitiel constituée par l'un au moins des éléments carbone et bore, et éventuellement, de manière additionelle, par de l'azote; la couche superficielle est constituée par une solution solide homogène exempte de précipités renfermant de 5 et 50 atomes % et de préférence entre 10 % et 30 % d'élément interstitiel.

L'invention va maintenant être décrite de façon plus précise mais non limitative et illustrée par les exemples qui suivent.

Pour durcir la surface d'une pièce métallique, par le procédé selon l'invention, on dispose la pièce dans l'enceinte d'un four de traitement de surface par plasma. L'enceinte est mise sous vide puis on introduit dans l'enceinte un mélange de gaz, dont la pression inférieure à la pression atmosphérique peut être comprise entre 0,5 et 200 mbars. Le mélange de gaz est constitué d'un gaz réactif d'une part, et de gaz de dilution d'autre part qui sont, par exemple, de l'hydrogène et de l'argon. Le gaz réactif est un composé gazeux soit de carbone, soit de bore; par exemple, un hydrocarbure aliphatique, un hydrocarbure aromatique ou un cyclane, et, notamment du méthane, ou, par exemple, un diborane. Le mélange gazeux peut également comporter une petite proportion d'un composé azoté gazeux.

Pour effectuer le traitement proprement dit, on ionise, au moins partiellement, le mélange gazeux, en créant un plasma froid. L'ionisation du mélange gazeux, d'une part, crée des ions qui, en bombardant la surface de la pièce, peuvent la dépassiver pour la rendre réactive et la chauffer, et, d'autre part, crée des espèces très réactives de carbone ou de bore, qui sont des atomes dont certaines couches électroniques sont excitées. Les espèces très réactives de carbone ou de bore réagissent avec la surface et pénètrent à l'intérieur par diffusion pour former une solution solide interstitielle exempte de précipités.

Pour que la diffusion du carbone ou du bore se fasse dans de bonnes conditions, la température de la surface doit être suffisante, et de préférence supérieure à 300 °C. Mais pour éviter la formation de précipités la température de la surface doit rester inférieure à 460 °C. Pour que la pénétration des éléments actifs dans le métal se fasse de façon satisfaisante, il est aussi nécessaire que la production d'élément actif à la surface de la pièce ne soit pas trop importante. En effet, avec le carbone, par exemple, si la production de carbone actif est trop rapide, il se forme, sur la surface de la pièce, un dépôt de noir de carbone néfaste pour le traitement. Pour éviter cela, on limite la teneur en gaz actifs du mélange gazeux afin d'équilibrer la cinétique de production d'élément actif à la surface de la pièce, et la cinétique de pénétration de l'élément actif dans la pièce. Par exemple, lorsque le gaz actif est du méthane, sa teneur dans le mélange gazeux, est comprise entre 5 et 30 % et, de préférence, de l'ordre de 10 %. L'atmosphère gazeuse au contact de la surface de la pièce est maintenue à une pression qui doit être supérieure à 0,5 et qui peut aller jusqu'à 200 mbars .

Le plasma peut être un plasma dit de "décharge, c'est-à-dire un plasma engendré par une décharge électrique entre une anode et une cathode, la pièce à traiter étant portée à un potentiel cathodique et pouvant être, elle même, la cathode. Dans ce cas, les ions sont accélérés, ils viennent bombarder la surface de la pièce ce qui l'échauffe suffisamment pour qu'il n'y ait pas besoin de prévoir de moyen de chauffage supplémentaire.

Le plasma peut également, être un plasma engendré par un générateur d'ondes électromagnétiques, ou un générateur de micro-ondes, ou un plasma de "post-décharge", c'est-à-dire un plasma transféré depuis un générateur de plasma jusqu'à l'enceinte dans laquelle se trouve la pièce. Dans ce cas, le bombardement de la surface de la pièce peut être insuffisant pour provoquer l'échauffement nécessaire. Aussi, on chauffe la surface de la pièce, par exemple, par rayonnement.

La durée du traitement est fonction de l'épaisseur de la couche traitée qu'on veut obtenir , cette durée peut varier entre 1 heure et quelques dizaines d'heures.

On a pu montrer qu'en limitant la température d'échauffement de la couche superficielle de la pièce au cours du traitement, à une valeur maximale de 460°C et en maintenant au contact de la surface de la pièce une atmosphère gazeuse contenant un élément interstitiel constitué par le carbone ou le bore à l'état activé, à une pression comprise entre 0,5 et 200 mbars, on obtient une couche superficielle constituée par une solution solide homogène totalement exempte de précipités, de l'élément interstitiel dans le métal de la pièce.

La solution solide renferme une forte proportion d'élément interstitiel, comprise entre 5 et 50 atomes % et, généralement comprise entre 10 et 30 atomes % . Suivant les conditions de mise en oeuvre du traitement et en particulier, en fonction de la durée du traitement, il est possible d'obtenir une couche superficielle durcie d'une épaisseur de 1 à 60 µm. La couche superficielle de la pièce peut présenter après le traitement une dureté Vickers Hv supérieure à 800.

Ce traitement, qui est applicable à une très grande variété d'alliages métalliques et, en particulier, aux alliages ayant une structure cubique à face centrée, cubique centrée ou tétragonale (par exemple, les aciers inoxydables austénitiques, ferritiques ou martensitiques), permet d'obtenir une couche de 1 à 60 µm d'épaisseur, d'une solution solide saturée, ou même sursaturée, de carbone ou de bore, homogène, c'est-à-dire exempte de précipités de carbures ou de borures, dont la dureté peut être supérieure à 800 Vickers ou même à 1000 Vickers et qui est très résistante à la corrosion. Le carbone peut être associé à de l'azote pour former la couche de solution solide. Par exemple, lorsque l'alliage est un acier austénitique, la couche carburée est inattaquable par les réactifs chimiques utilisés habituellement en métallographie et a une résistance à l'attaque par un brouillard salin supérieure à 1000 heures.

Dans le cas de pièces en acier inoxydable martensitique, par exemple de pièces mécaniques utilisées dans des milieux corrosifs et soumises à l'usure ou à l'abrasion, on a réalisé un double traitement de surface permettant d'obtenir une bonne résistance à l'usure et à la corrosion. Mais dans une première phase, on soumet les pièces à une atmosphère gazeuse contenant de l'azote ou une substance renfermant de l'azote, à une température comprise entre 340 et 450°C et de préférence, entre 350 et 380°C, par exemple, à une température de l'ordre de 360°C. Les pièces présentent, après traitement, une couche superficielle chargée en azote. Cette couche s'est avérée présenter une tenue à la corrosion médiocre. Dans une seconde phase, on soumet les pièces à une atmosphère renfermant du carbone sous forme activée à une température généralement inférieure à la température de traitement au cours de la première phase et par exemple, comprise entre 300 et 350°C. La couche superficielle des pièces se charge en carbone, de telle sorte que se forme dans la couche superficielle, une solution solide de carbone dans l'acier de la pièce chargée en azote, lors de la première phase. Les pièces en acier martensitique présentent alors à la fois une forte résistance à l'usure et une très bonne tenue à la corrosion.

Ce traitement en deux phases successives s'applique en particulier aux pièces mécaniques en acier martensitique fortement sollicitées telles que les pièces utilisées dans le domaine du forage pétrolier ou encore aux outils ou lames de coupe.

A titre d'exemple, on a traité des raccords "rapides" en acier inoxydable 316 L, travaillant en milieu corrosif. Le traitement a été fait dans une atmosphère de méthane dilué dans de l'argon, à une température d'environ 400°C, pendant des durées comprises entre 24 et 36 heures. Les couches obtenues avaient une épaisseur comprise entre 20 et 50 µm, une dureté supérieure à 800 Vickers et une résistance à l'attaque par un brouillard salin supérieur à 1000 heures.

Egalement à titre d'exemple, on a traité des écrous en acier inoxydable austénitique destinés à l'industrie nucléaire, pendant 12 heures à une température d'environ 420 °C. Les écrous ainsi traités avaient des caractéristiques anti-grippantes remarquables du fait du niveau de dureté obtenu sur les filetages (Hv >800).

On a pu obtenir une très forte amélioration des caractéristiques de nombreuses pièces soumises au frottement et à l'usure en atmosphère corrosive.

Dans le cas de l'acier inoxydable austénitique, on a pu obtenir une tenue à l'usure dix fois supérieure à la tenue à l'usure d'un acier non-traité, la tenue à l'usure étant définie de manière quantitative à partir d'une mesure de la perte de poids d'un échantillon soumis à l'usure. Les pièces traitées ont également une tenue dans un brouillard salin supérieur à 1000 heures sans formation de piqûres.

Parmi les applications à des pièces soumises au frottement et à l'usure dans un milieu corrosif, on peut citer :
- les pièces pour robinets et vannes utilisés dans un milieu corrosif telles que les clapets, les boisseaux, les sièges et les opercules.

La couche superficielle de la pièce sous forme de solution solide homogène d'un interstitiel tel que le carbone permet d'éviter tout grippage et d'obtenir une amélioration de la résistance à l'usure.
- des éléments d'assemblage vissés tels que les écrous, les vis et les boulons en acier inoxydable austénitique.

Le niveau de dureté obtenu sur le filetage (Hv >800) élimine tout risque de grippage. De plus, un essai en brouillard salin met en évidence une absence totale de piqûres de corrosion après 1000 heures d'essai.
- des raccords rapides en acier inoxydable austénitique pour les fluides corrosifs.
- des rouleaux de transport de tôles dans une installation de décapage de tôles, avant revêtement électrolytique.

Les rouleaux doivent résister à l'usure au passage de tôles et à l'action agressive des bains acides de décapage.
- des pièces mobiles de pompes utilisées dans l'industrie chimique ou l'industrie alimentaire, telles que les pistons, les chemises de cylindres, les rotors, les cages, les guides ou les mélangeurs.

De manière générale, le traitement selon l'invention, qui permet d'obtenir des couches de surface très dures, très résistantes à l'usure et très résistantes à la corrosion, peut être effectué sur toute sorte de pièces, et notamment, sur toute pièce mécanique soumise à l'usure en milieu corrosif (à titre d'exemple : industrie alimentaire, industrie chimique, industrie nucléaire, milieu marin, applications biomédicales); sur tout récipient en acier austénitique devant résister aux rayures, par exemples plats en acier inoxydable austénitique qui peuvent être revêtus avant formage; sur les lames d'objets coupants en acier inoxydable martensitique tels que des couteaux et des bistouris ; sur des implants orthopédiques ; sur des soupapes ; sur des pièces de turbine ou de condenseurs soumises à la corrosion par piqûres. Le traitement peut, également, être réalisé sur une bande ou sur un flan métallique, mis en oeuvre après traitement.

Le traitement s'applique en particulier, dans le cas de panneaux en acier inoxydable austénitique décoratifs, par exemple, aux panneaux polis et/ou colorés par un procédé tel que l'anodisation. Dans ce cas, le durcissement de la surface des panneaux par formation d'une solution solide homogène de carbone dans une couche superficielle des panneaux, permet d'éviter des risques de rayures et de dégradation de l'aspect esthétique des panneaux.

## Revendications

1. Procédé de traitement de surface d'un pièce métallique, dans lequel on introduit au moins un élément interstitiel constitué par l'un au moins des éléments carbone et bore dans une couche superficielle de la pièce voisine d'une surface de la pièce en mettant en contact avec la surface de la pièce l'élément interstitiel à l'état activé et en faisant diffuser l'élément interstitiel dans la couche superficielle de la pièce, **caractérisé en ce que** :
- on porte la pièce, au moins dans sa zone superficielle, à une température comprise entre 300 et 460°C, et
- on maintient une atmosphère gazeuse renfermant l'élément interstitiel activé au contact de la surface de la pièce, à une pression comprise entre 0,5 et 200 mbars,
de manière à obtenir, dans la couche superficielle, une solution solide exempte de précipités renfermant de 5 à 50 atomes % d'élément interstitiel.

2. Procédé suivant la revendication 1, **caractérisé en ce que** la pression de l'atmosphère gazeuse est comprise entre 0,5 et 20 mbars.

3. Procédé suivant l'une quelconque des revendications 1 et 2, **caractérisé en ce que** l'atmosphère gazeuse renferme au moins un composé gazeux comportant l'élément interstitiel activé, dans un plasma froid.

4. Procédé suivant la revendication 3, **caractérisé en ce que** l'atmosphère gazeuse renferme un diluant du composé gazeux constitué par l'un au moins des gaz suivants : hydrogène, argon, un mélange d'hydrogène et d'argon.

5. Procédé suivant l'une quelconque des revendications 3 et 4, **caractérisé en ce que** le composé gazeux est constitué par un hydrocarbure aliphatique ou aromatique ou un cyclane.

6. Procédé suivant l'une quelconque des revendications 3 et 4, **caractérisé en ce que** le composé gazeux est constitué par du méthane et que l'atmosphère renferme de 5 à 30 % en volume de méthane.

7. Procédé suivant l'une quelconque des revendications 3 et 4, **caractérisé en ce que** le composé gazeux est un dérivé gazeux du bore tel qu'un diborane.

8. Procédé suivant l'une quelconque des revendications 3 à 7, **caractérisé en ce que** l'atmosphère gazeuse renferme en outre de l'azote ou un dérivé gazeux de l'azote, tel que l'ammoniac.

9. Procédé suivant l'une quelconque des revendications 3 à 8, **caractérisé en ce que** le plasma est généré par une décharge électrique entre une anode et une cathode qui peut être la pièce métallique.

10. Procédé suivant l'une quelconque des revendications 3 à 8, **caractérisé en ce que** le plasma est généré par un générateur de micro-ondes ou un générateur d'ondes électromagnétiques et éventuellement transféré pour être mis en contact avec la surface de la pièce.

11. Procédé suivant l'une quelconque des revendications 1 à 10, **caractérisé en ce que** la surface de la pièce est chauffée par rayonnement.

12. Procédé suivant l'une quelconque des revendications 1 à 9, **caractérisé en ce que** la pièce est un alliage métallique dont la structure est cubique à face centrée, cubique centrée ou tétragonale.

13. Procédé suivant la revendication 12, **caractérisé en ce que** l'alliage métallique est l'un des alliages suivants : acier inoxydable austénitique, acier inoxydable martensitique, alliage à base de nickel, alliage à base de cobalt.

14. Procédé suivant la revendication 12, **caractérisé en ce que** l'alliage métallique est un alliage à base d'aluminium ou un alliage à base de titane.

15. Procédé suivant la revendication 1, dans le cas d'une pièce en acier inoxydable martensitique, **caractérisé en ce que** :
- dans une première phase, on soumet la pièce à une atmosphère renfermant de l'azote, à une température comprise entre 340 et 450°C et de préférence, entre 350 et 380°C, de manière à charger une couche superficielle de la pièce en azote, et
- dans une seconde phase, on soumet la pièce chargée en azote, à une atmosphère renfermant du carbone à l'état activé, à une température généralement inférieure à la température du traitement au cours de la première phase et comprise de préférence entre 300 et 380°C.

16. Pièce métallique comportant une couche superficielle durcie par un élément interstitiel constitué par l'un au moins des éléments carbone et bore et éventuellement de manière additionnelle par de l'azote, **caractérisée en ce que** la couche superficielle est constituée par une solution solide homogène exempte de précipités renfermant de 5 à 50 atomes % d'élément interstitiel.

17. Pièce métallique suivant la revendication 16, **caractérisée en ce que** la couche superficielle renferme de 10 à 30 atomes % d'interstitiel.

18. Pièce métallique suivant l'une quelconque des revendications 16 et 17, **caractérisée en ce que** la couche superficielle a une épaisseur comprise entre 1 et 60 µm.

19. Pièce métallique suivant l'une quelconque des revendications 16 à 18, **caractérisée en ce que** la couche superficielle a une dureté Vickers Hᵥ supérieure à 800.

20. Utilisation d'une pièce métallique suivant l'une quelconque des revendications 16 à 19 comme pièce de frottement en ambiance corrosive et en particulier comme clapet, boisseau, siège ou opercule d'un robinet ou d'une vanne utilisée dans un milieu corrosif.

21. Utilisation d'une pièce métallique en acier inoxydable austénitique suivant l'une quelconque des revendications 16 à 19 comme élément d'un assemblage vissé tel qu'un écrou, une vis ou un boulon utilisable dans un milieu corrosif.

22. Utilisation d'une pièce métallique en acier inoxydable austénitique suivant l'une quelconque des revendications 16 à 19 comme raccord pour le transport de fluides spéciaux.

23. Utilisation d'une pièce métallique suivant l'une quelconque des revendications 16 à 19 comme rouleau de transport de tôle dans une installation de décapage.

24. Utilisation d'une pièce métallique suivant l'une quelconque des revendications 16 à 19 comme pièce mobile d'une pompe utilisée dans l'industrie chimique ou dans l'industrie alimentaire, telle qu'un piston, une chemise de cylindre, un rotor, une cage, un guide ou un mélangeur.

25. Utilisation d'une pièce métallique suivant l'une quelconque des revendications 16 à 19 comme implant orthopédique.

26. Utilisation d'une pièce métallique suivant l'une quelconque des revendications 16 à 19 comme panneau décoratif poli et/ou coloré.

27. Pièce métallique suivant l'une quelconque des revendications 16 à 19, **caractérisée en ce qu'**elle est constituée par un produit plat en acier inoxydable austénitique destiné à subir un formage.

28. Pièce métallique suivant l'une quelconque des revendications 16 à 19, **caractérisée en ce qu'**elle est constituée par un objet coupant en acier inoxydable martensitique, tel qu'un couteau ou un bistouri.

## Patentansprüche

1. Verfahren für die Behandlung der Oberfläche eines Metallteils, bei dem mindestens ein interstitielles Element, das aus mindestens einem der Elemente Kohlenstoff und Bor besteht, in die Oberfläche des benachbarten Teils einer Oberfläche des Teils eingeleitet wird, und dieses interstitielle Element im aktivierten Zustand mit der Oberfläche des Teils in Kontakt gebracht wird und dieses interstitielle Element in der Oberfläche des Teils diffundiert wird,
**dadurch gekennzeichnet, dass**
- das Teil mindestens in seinem Oberflächenbereich auf eine Temperatur erwärmt wird, die zwischen 300 und 460° C liegt; und
- eine gasförmige Atmosphäre eingehalten wird, welche das aktivierte interstitielle Element enthält und mit der Oberfläche des Teils in Kontakt steht, die auf einem Druck gehalten wird, der zwischen 0,5 und 200 mbar liegt,
- um dadurch in der Oberflächenschicht eine feste Lösung frei von Ablagerungen zu erreichen, die 5 bis 50 Atom-% des interstitiellen Elementes enthalten.

2. Verfahren nach Anspruch 1,
**dadurch gekennzeichnet, dass**
der Druck der gasförmigen Atmosphäre zwischen 0,5 und 20 mbar liegt.

3. Verfahren nach einem der Ansprüche 1 und 2,
**dadurch gekennzeichnet, dass**
die gasförmige Atmosphäre in einem kalten Plasma mindestens eine gasförmige Verbindung enthält, die das aktivierte interstitielle Element aufweist.

4. Verfahren nach Anspruch 3,
**dadurch gekennzeichnet, dass**
die gasförmige Atmosphäre eine Verdünnung der gasförmigen Verbindung enthält, die mindestens aus einem der folgenden Gase besteht: Wasserstoff, Argon, oder einem Gemisch aus Wasserstoff und Argon.

5. Verfahren nach einem der Ansprüche 3 und 4,
**dadurch gekennzeichnet, dass**
die gasförmige Verbindung aus einem aliphatischen oder aromatischen Kohlenwasserstoff oder einem Cyclan besteht.

6. Verfahren nach einem der Ansprüche 3 und 4,
**dadurch gekennzeichnet, dass**
die gasförmige Verbindung aus Methan besteht, und dass die Atmosphäre 5 bis 30 Volumen-% Methan enthält.

7. Verfahren nach einem der Ansprüche 3 und 4,
**dadurch gekennzeichnet, dass**
die gasförmige Verbindung ein gasförmiges Derivat von Bor, wie zum Beispiel ein Diboran ist.

8. Verfahren nach einem der Ansprüche 3 bis 7,
**dadurch gekennzeichnet, dass**
die gasförmige Atmosphäre außerdem Stickstoff oder ein gasförmiges Derivat von Stickstoff, wie zum Beispiel Ammoniak enthält.

9. Verfahren nach einem der Ansprüche 3 bis 8,
**dadurch gekennzeichnet, dass**
das Plasma durch eine elektrische Entladung zwischen einer Anode und einer Kathode erzeugt wird, die aus einem Metallteil bestehen kann.

10. Verfahren nach einem der Ansprüche 3 bis 8,
**dadurch gekennzeichnet, dass**
das Plasma durch einen Generator von Mikrowellen, oder einen Generator von elektromagnetischen Wellen erzeugt und eventuell transferiert wird, um mit der Oberfläche des Teils in Kontakt gebracht zu werden.

11. Verfahren nach einem der Ansprüche 1 bis 10,
**dadurch gekennzeichnet, dass**
die Oberfläche des Teils durch Bestrahlung erwärmt wird.

12. Verfahren nach einem der Ansprüche 1 bis 9,
**dadurch gekennzeichnet, dass**
das Teil aus einer metallischen Legierung besteht, dessen Struktur kubisch mit einer zentrierten Fläche, oder kubisch zentriert oder aber tetragonal ist.

13. Verfahren nach Anspruch 12,
**dadurch gekennzeichnet, dass**
die Legierung des Metalls aus einer der folgenden Legierungen besteht: austenitischer rostfreier Stahl, martensitischer rostfreier Stahl, einer Legierung auf der Grundlage von Nickel, einer Legierung auf der Grundlage von Kobalt.

14. Verfahren nach Anspruch 12,
**dadurch gekennzeichnet, dass**
die metallische Legierung eine Legierung auf der Basis von Aluminium, oder eine Legierung auf der Basis von Titan ist.

15. Verfahren nach Anspruch 1 bei einem Teil aus einem rostfreien Martensitstahl,
**dadurch gekennzeichnet, dass**
- in einer ersten Phase das Teil einer Stickstoff enthaltenden Atmosphäre bei einer Temperatur zwischen 340 und 450° C, und vorzugsweise einer Temperatur zwischen 350 und 380° unterzogen wird, um eine Oberfläche des Teils mit Stickstoff zu beladen, und
- in einer zweiten Phase das mit Stickstoff beladene Teil bei einer Temperatur, die allgemein niedriger ist, als die Temperatur der Behandlung während der ersten Phase, und die vorzugsweise zwischen 300 und 380° C liegt, einer Atmosphäre unterzogen wird, welche Kohlenstoff im aktivierten Zustand enthält.

16. Metallteil, das eine Oberfläche aufweist, welche durch ein interstitielles Element gehärtet wurde, das mindestens eines der Elemente Kohlenstoff und Bor und eventuell zusätzlich Stickstoff aufweist,
**dadurch gekennzeichnet, dass**
die Oberflächenschicht aus einer homogenen festen Lösung besteht, die frei von Ablagerungen ist, und die 5 bis 50 Atom-% des interstitiellen Elementes enthält.

17. Metallteil nach Anspruch 16,
**dadurch gekennzeichnet, dass**
die Oberfläche 10 bis 30 Atom-% des interstitiellen Elementes enthält.

18. Metallteil nach einem der Ansprüche 16 und 17,
**dadurch gekennzeichnet, dass**
die Oberflächenschicht eine Dicke zwischen 1 und 160 µm hat.

19. Metallteil nach einem der Ansprüche 16 bis 18,
**dadurch gekennzeichnet, dass**
die Oberfläche eine Vickershärte H über 800 aufweist.

20. Verwendung eines Metallteils nach einem der Ansprüche 16 bis 19 als Reibteil in korrosiver Umgebung, und insbesondere als Sperrventil, Hahnkegel, Sitz oder Innenhütchen eines Hahns oder Ventils, die in einer korrosiven Umgebung eingesetzt werden.

21. Verwendung eines Metallteils aus einem rostfreiem Austenitstahl nach einem der Ansprüche 16 bis 19 als Teil einer Schraubverbindung, wie einer Mutter, einer Schraube oder eines Bolzens, die in einer korrosiver Umgebung eingesetzt werden.

22. Verwendung eines Metallteils aus rostfreiem Austenitstahl nach einem der Ansprüche 16 bis 19 als Verbindungsstück für den Transport von speziellen Fluiden.

23. Verwendung eines Metallteils nach einem der Ansprüche 16 bis 19 als Transportrolle für Bleche in einer Beizanlage.

24. Verwendung eines Metallteils nach einem der Ansprüche 16 bis 19 als mobiles Teil einer Pumpe, die in der chemischen Industrie oder der Lebensmittelindustrie eingesetzt wird, wie zum Beispiel ein Kolben, eine Zylinderbuchse, ein Rotor, ein Käfig, eine Führung oder ein Mischgerät.

25. Verwendung eines Metallteils nach einem der Ansprüche 16 bis 19 als orthopädisches Implantat.

26. Verwendung eines Metallteils nach einem der Ansprüche 16 bis 19 als poliertes und/oder farbiges Dekorpaneel.

27. Metallteil nach einem der Ansprüche 16 bis 19,
**dadurch gekennzeichnet, dass**
es aus einem flachen Produkt aus rostfreiem Austenitstahl besteht, das geschmiedet werden soll.

28. Metallteil nach einem der Ansprüche 16 bis 19,
**dadurch gekennzeichnet, dass**
es aus einem Schneidgerät aus rostfreiem Martensitstahl besteht, wie zum Beispiel einem Messer oder einem Skalpell.

## Claims

1. Process for treating the surface of a metal part, wherein at least one interstitial element consisting of at least one of the elements carbon and boron is introduced into a surface layer of the part close to a surface of the part by bringing the interstitial element in the activated state into contact with the surface of the part and by diffusing the interstitial element into the surface layer of the part, **characterised in that**:
- the part is heated to a temperature of between 300 and 460°C, at least in its surface zone, and
- a gaseous atmosphere containing the activated interstitial element in contact with the surface of the part is maintained at a pressure between 0.5 and 200 mbar,
so as to obtain, in the surface layer, a solid solution free from precipitates containing 5 to 50 atoms % of interstitial element.

2. Process according to claim 1, **characterised in that** the pressure of the gaseous atmosphere is between 0.5 and 20 mbar.

3. Process according to one of claims 1 and 2, **characterised in that** the gaseous atmosphere contains at least one gaseous compound comprising the activated interstitial element, in a cold plasma.

4. Process according to claim 3, **characterised in that** the gaseous atmosphere contains a diluent for the gaseous compound consisting of at least one of the following gases: hydrogen, argon or a mixture of hydrogen and argon.

5. Process according to any one of claims 3 and 4, **characterised in that** the gaseous compound consists of an aliphatic or aromatic hydrocarbon or a cyclane.

6. Process according to any one of claims 3 and 4, **characterised in that** the gaseous compound consists of methane and the atmosphere contains 5 to 30% by volume of methane.

7. Process according to any one of claims 3 and 4, **characterised in that** the gaseous compound is a gaseous boron derivative such as a diborane.

8. Process according to any one of claims 3 to 7, **characterised in that** the gaseous atmosphere further contains nitrogen or a gaseous nitrogen derivative such as ammonia.

9. Process according to any one of claims 3 to 8, **characterised in that** the plasma is generated by an electrical discharge between an anode and a cathode, which may be the metal part.

10. Process according to any one of claims 3 to 8, **characterised in that** the plasma is generated by a microwave generator or an electromagnetic wave generator and optionally transferred to be brought into contact with the surface of the part.

11. Process according to any one of claims 1 to 10, **characterised in that** the surface of the part is heated by radiation.

12. Process according to any one of claims 1 to 9, **characterised in that** the part is a metal alloy the structure of which is face-centred cubic, body-centred cubic or tetragonal.

13. Process according to claim 12, **characterised in that** the metal alloy is one of the following alloys; austenitic stainless steel, martensitic stainless steel, nickel-based alloy or cobalt-based alloy.

14. Process according to claim 12, **characterised in that** the metal alloy is an aluminium-based alloy or a titanium-based alloy.

15. Process according to claim 1, in the case of a part consisting of martensitic stainless steel, **characterised in that**:
- in a first phase the part is subjected to an atmosphere containing nitrogen at a temperature between 340 and 450°C and preferably between 350 and 380°C, so as to charge a surface layer of the part with nitrogen, and
- in a second phase the nitrogen-charged part is subjected to an atmosphere containing carbon in the activated state, at a temperature generally below the temperature of the treatment in the first phase and preferably between 300 and 380°C.

16. Metal part comprising a surface layer hardened by an interstitial element consisting of at least one of the elements carbon and boron and optionally also nitrogen, **characterised in that** the surface layer is made up of a homogeneous solid solution free from precipitates containing 5 to 50 atoms % of interstitial element.

17. Metal part according to claim 16, **characterised in that** the surface layer contains 10 to 30 atoms % of interstitial element.

18. Metal part according to either of claims 16 and 17, **characterised in that** the surface layer is between 1 and 60 µm thick.

19. Metal part according to any one of claims 16 to 18, **characterised in that** the surface layer has a Vickers hardness Hᵥ of more than 800.

20. Use of a metal part according to any one of claims 16 to 19 as a frictional member in a corrosive environment and particularly as a valve, bushing, seat or cap of a stopcock or of a shutoff valve used in a corrosive medium.

21. Use of a metal part made of austenitic stainless steel according to any one of claims 16 to 19 as part of a screwed assembly such as a nut, screw or bolt which may be used in a corrosive medium.

22. Use of a metal part made of austenitic stainless steel according to any one of claims 16 to 19 as a connector for transporting special fluids.

23. Use of a metal part according to any one of claims 16 to 19 as a roller for transporting sheet metal in a pickling plant.

24. Use of a metal part according to any one of claims 16 to 19 as a moving part in a pump used in the chemical industry or in the food industry, such as a piston, a cylinder sleeve, a rotor, a cage, a guide or a mixer.

25. Use of a metal part according to any one of claims 16 to 19 as an orthopaedic implant.

26. Use of a metal part according to any one of claims 16 to 19 as a polished and/or coloured decorative panel.

27. Metal part according to any one of claims 16 to 19, **characterised in that** it consists of a flat austenitic stainless steel product intended to undergo a shaping process.

28. Metal part according to any one of claims 16 to 19, **characterised in that** it consists of a cutting tool made of austenitic stainless steel, such as a knife or a scalpel.
